# EUROPÄISCHE PATENTSCHRIFT

(11) **EP 3 216 905 B1**
(45) Veröffentlichungstag und Bekanntmachung des Hinweises auf die Patenterteilung: **03.07.2019**
(21) Anmeldenummer: 16159620.0
(22) Anmeldetag: 10.03.2016
(51) Int. Cl.: D04H 3/007, B65D 65/38, B65D 30/00, D04H 3/16

(54) **SCHWEISSBARES SPINNVLIES, VERFAHREN ZUR HERSTELLUNG EINES SCHWEISSBAREN SPINNVLIESES UND VERPACKUNG**
WELDABLE SPUN-BONDED FABRIC, METHOD FOR THE PREPARATION OF A WELDABLE SPUN-BONDED FABRIC AND PACKAGE
MATIERE NON TISSEE POUVANT ETRE SOUDEE, PROCEDE DE FABRICATION D'UNE MATIERE NON TISSEE ET EMBALLAGE

(43) Veröffentlichungstag der Anmeldung: 13.09.2017
(62) Teilanmeldung aus: 18206141.6
(73) Patentinhaber: Reifenhäuser GmbH & Co. KG Maschinenfabrik, 53844 Troisdorf (DE)
(72) Erfinder: Cinquemani, Claudio, 50733 Köln (DE); Klein, Alexander, 53840 Troisdorf (DE)
(74) Vertreter: Rohmann, Michael

(56) Entgegenhaltungen:
- EP-A2- 0 292 948
- WO-A1-2005/098119
- WO-A2-2008/034613
- DE-A1-102006 020 488
- DE-A1-102007 018 579

## Beschreibung

Die Erfindung betrifft ein schweißbares Spinnvlies, insbesondere ein schweißbares Verpackungsspinnvlies als Bestandteil von Verpackungen bzw. Verpackungssäcken, wobei das Spinnvlies Endlosfilamente aufweist, die bevorzugt aus thermoplastischem Kunststoff bestehen. Die Erfindung betrifft weiterhin ein Verfahren zur Herstellung eines schweißbaren Spinnvlieses bzw. Verpackungsspinnvlieses. - Im Rahmen der Erfindung werden Spinnvliese aus Endlosfilamenten eingesetzt. Bekanntlich unterscheiden sich Endlosfilamente aufgrund ihrer quasi endlosen Länge von Stapelfasern, die viel geringere Längen von beispielsweise 10 mm bis 60 mm aufweisen. Es liegt im Rahmen der Erfindung, dass ein erfindungsgemäßes Spinnvlies bzw. Verpackungsspinnvlies mittels eines Spunbond-Verfahrens als Spunbond-Vlies hergestellt wird.

Schweißbare Spinnvliese bzw. Verpackungsspinnvliese für Verpackungswandungen - insbesondere von sackförmigen Verpackungen - sind aus der Praxis in unterschiedlichen Ausführungsformen bekannt. Dabei können die Spinnvliese separat als Verpackungswandungen oder als Bestandteil eines Laminates für die Verpackungswandungen eingesetzt werden. So sind zu diesem Zwecke beispielsweise Laminate von Spinnvliesen und Kunststofffolien bekannt. Verpackungswandungen aus Spinnvliesen bzw. mit Spinnvliesen sind insbesondere auch für sackförmige Verpackungen für Schüttgüter mit Füllgewichten von 25 bis 500 kg bekannt. Spinnvliese werden in diesem Zusammenhang auch für Zementsäcke eingesetzt.

Die Herstellung einer sackförmigen Verpackung auf Basis eines Spinnvlieses wird zweckmäßigerweise wie folgt durchgeführt. Aus dem Spinnvlies wird zunächst ein Schlauch erzeugt (sogenannter "tube") und dabei werden gegenüberliegende Seitenenden der Vliesbahn miteinander verbunden, insbesondere miteinander verschweißt. Dann wird der Schlauch auf die gewünschte Sacklänge zugeschnitten, das dabei resultierende Produkt wird gefaltet bzw. gefalzt und daraufhin wird ein Bodenblatt als Bodenkomponente und ein Deckelblatt als Deckelkomponente aufgelegt sowie anschließend mit dem Sackkörper verschweißt.

Die bislang bekannten bzw. auf die vorstehend erläuterte Weise hergestellten sackförmigen Verpackungen lassen häufig in festigkeitsmäßiger Hinsicht zu wünschen übrig. Beim freien Fall der gefüllten Verpackungssäcke - insbesondere Zementsäcke - aus Fallhöhen von beispielsweise 2 m - reißen die Verpackungssäcke zumindest nach mehreren Abwurfversuchen auf. Das Aufreißen erfolgt in der Regel im Bereich der Schweißnähte bzw. Siegelnähte der Verpackungssäcke. Bereits insoweit sind die bekannten Verpackungssäcke - beispielsweise Zementsäcke - verbesserungsbedürftig. - Die für die Herstellung der bekannten Verpackungssäcke eingesetzten Spinnvliese lassen aber auch im Hinblick auf ihre Verarbeitbarkeit zu wünschen übrig. Das betrifft insbesondere die Schweißbarkeit bzw. Siegelbarkeit der Spinnvliese bei der Erzeugung einer Verpackung bzw. eines Verpackungssackes. Normalerweise sind dabei relativ hohe Verarbeitungstemperaturen bzw. Schweißtemperaturen erforderlich und das bedeutet zunächst einen unerwünschten hohen Energieaufwand. Fernerhin werden durch hohe Verarbeitungs- bzw. Schweißtemperaturen Bereiche des Vliesmaterials beschädigt und bereits daraus resultieren Festigkeitseinbußen. Im Übrigen lässt die Festigkeit bzw. Haltbarkeit der Schweißnähte zu wünschen übrig. Weiterhin ist für die aus den Spinnvliesen hergestellten bekannten Verpackungssäcke normalerweise zwingend eine Beschichtung mit Zusatzmaterial erforderlich, so dass auch der Rohstoffaufwand bzw. -verbrauch unerwünscht hoch ist. Im Ergebnis besteht Verbesserungsbedarf.

Aus DE 10 2006 020 488 A1 ist ein Spinnvlies aus Endlosfilamenten aus thermoplastischem Kunststoff bekannt. Dabei können die Endlosfilamente des Spinnvlieses einen Füllstoff enthalten, wobei der Füllstoffgehalt >10 Gew.-% beträgt. Bei den Endlosfilamenten kann es sich um Monokomponentenfilamente oder um Multikomponentenfilamente handeln. Die Multikomponentenfilamente können in Kern-Mantel-Konfiguration oder in Seite-an-Seite-Konfiguration vorliegen. Die hier beschriebenen Spinnvliese sind nicht als Verpackungspinnvliese bzw. nicht für Verpackungen vorgesehen.

Der Erfindung liegt das technische Problem zugrunde, ein schweißbares Spinnvlies bzw. Verpackungsspinnvlies anzugeben, das einerseits auf relativ einfache und wenig aufwändige Weise verarbeitbar bzw. schweißbar ist und andererseits auch im verarbeiteten Zustand in festigkeitsmäßiger bzw. stabilitätsmäßiger Hinsicht allen Anforderungen genügt. Der Erfindung liegt weiterhin das technische Problem zugrunde, ein Verfahren zur Herstellung eines solchen schweißbaren Spinnvlieses bzw. Verpackungsspinnvlieses anzugeben.
Zur Lösung des technischen Problems lehrt die Erfindung ein schweißbares Spinnvlies, insbesondere ein schweißbares Verpackungsspinnvlies als Bestandteil von Verpackungen bzw. Verpackungssäcken, wobei das Spinnvlies Endlosfilamente aus thermoplastischem Kunststoff aufweist, wobei die Endlosfilamente als Multikomponentenfilamente, insbesondere als Bikomponentenfilamente ausgebildet sind, wobei zumindest eine Komponente dieser Endlosfilamente mindestens 3 Gew.-%, vorzugsweise mindestens 4 Gew.-% zumindest eines Füllstoffes zur Verbesserung der Schweißbarkeit des Spinnvlieses - insbesondere zur Herabsetzung der Schweißtemperatur beim thermischen Verschweißen des Spinnvlieses - aufweist, wobei eine an der Oberfläche der Multikomponentenfilamente bzw. Bikomponentenfilamente angeordnete erste Kunststoffkomponente
entweder einen geringeren Schmelzpunkt aufweist als eine zweite Kunststoffkomponente der Filamente und wobei der Füllstoff zumindest in der ersten niedriger schmelzenden Kunststoffkomponente enthalten ist
oder einen gleichen Schmelzpunkt aufweist wie eine zweite Kunststoffkomponente der Filamente und wobei der Füllstoff lediglich in der ersten gleich schmelzenden Kunststoffkomponente enthalten ist.

Gemäß einer besonders bevorzugten Ausführungsform der Erfindung weisen die Endlosfilamente bzw. zumindest eine Komponente der Endlosfilamente des schweißbaren Spinnvlieses, insbesondere des schweißbaren Verpackungsspinnvlieses 4 bis 25 Gew.-% des Füllstoffes, bevorzugt 5 bis 20 Gew.-% und sehr bevorzugt 6 bis 15 Gew.-% des Füllstoffes auf. Die einzelnen Anteile der Bestandteile der Endlosfilamente - insbesondere der Kunststoffkomponente bzw. der Kunststoffkomponenten der Endlosfilamente - addieren sich dabei mit dem Anteil des Füllstoffes zu insgesamt 100 Gew.-%.

Es liegt im Rahmen der Erfindung, dass es sich bei dem Füllstoff um zumindest ein Metallsalz und vorzugsweise um zumindest ein Erdalkalimetallsalz handelt. Eine besonders empfohlene Ausführungsform der Erfindung zeichnet sich dadurch aus, dass der Füllstoff ein Calciumsalz ist und ganz besonders bevorzugt ist der Füllstoff Calciumcarbonat. Calciumcarbonat hat sich hier als Füllstoff für das erfindungsgemäße schweißbare Spinnvlies zur Lösung des technischen Problems besonders bewährt. Grundsätzlich kann auch Calciumsulfat als Füllstoff eingesetzt werden.

Erfindungsgemäß sind die Endlosfilamente des schweißbaren Spinnvlieses als Multikomponentenfilamente, insbesondere als Bikomponentenfilamente ausgebildet. Weiterhin ist der Füllstoff in einer an der Außenoberfläche der Multikomponentenfilamente bzw. Bikomponentenfilamente angeordneten Kunststoffkomponente enthalten. Eine an der Oberfläche der Multikomponentenfilamente bzw. der Bikomponentenfilamente angeordnete erste Kunststoffkomponente weist einen gleichen, bevorzugt einen geringeren Schmelzpunkt, auf als zumindest eine zweite Kunststoffkomponente der Multikomponentenfilamente bzw. Bikomponentenfilamente. Der Füllstoff ist zumindest in der niedriger schmelzenden Kunststoffkomponente enthalten oder lediglich in der ersten gleich schmelzenden Kunststoffkomponente enthalten.

Nach bevorzugter Ausführungsform der Erfindung weisen die Multikomponentenfilamente bzw. die Bikomponentenfilamente des schweißbaren Spinnvlieses eine Kern-Mantel-Konfiguration auf. Zweckmäßigerweise ist der Füllstoff in der Mantelkomponente dieser Multikomponentenfilamente bzw. Bikomponentenfilamente enthalten. Gemäß sehr empfohlener Ausführungsform der Erfindung ist die gleich oder niedriger schmelzende Kunststoffkomponente der Multikomponentenfilamente bzw. Bikomponentenfilamente des schweißbaren Spinnvlieses die Mantelkomponente und der Füllstoff ist dann zumindest in dieser Mantelkomponente enthalten oder im Wesentlichen oder lediglich in der Mantelkomponente enthalten.

Als Kunststoffkomponente bzw. als Kunststoffkomponenten für die Endlosfilamente der erfindungsgemäßen Spinnvliese werden bevorzugt Polyolefine oder andere thermoplastische Kunststoffe eingesetzt. Es liegt dabei auch im Rahmen der Erfindung, dass Blends der genannten Kunststoffe als Kunststoffkomponente bzw. als Kunststoffkomponenten verwendet werden.
- Gemäß einer Ausführungsform der Erfindung ist das schweißbare Spinnvlies als Spinnvlies aus Bikomponentenfilamenten ausgebildet und zwar aus Bikomponentenfilamenten mit Kern-Mantel-Konfiguration. Die gleich oder niedriger schmelzende Komponente befindet sich im Mantel und besteht beispielsweise aus einem Polypropylencopolymer bzw. im Wesentlichen aus einem Polypropylencopolymer. Dabei ist zu berücksichtigen, dass es im Rahmen der Erfindung liegt, dass in der Mantelkomponente zusätzlich der Füllstoff - bevorzugt in den oben spezifizierten Anteilen - enthalten ist. Die höher oder gleich schmelzende Komponente ist im Kern der Bikomponentenfilamente angeordnet und besteht zum Beispiel aus Polypropylen bzw. im Wesentlichen aus Polypropylen. Nach einer weiteren Ausführungsvariante kann als niedriger schmelzende Komponente bzw. als Mantelkomponente der Bikomponentenfilamente bzw. Multikomponentenfilamente ein Polyethylen eingesetzt werden und als höher schmelzende Komponente bzw. als Kernkomponente ein Polypropylen eingesetzt werden.
- Gemäß einer empfohlenen Ausführungsform besteht zumindest eine Kunststoffkomponente der Bikomponentenfilamente bzw. der Multikomponentenfilamente des erfindungsgemäßen Spinnvlieses aus einem Polyolefin bzw. im Wesentlichen aus einem Polyolefin. Eine bewährte Ausführungsform ist dadurch gekennzeichnet, dass beide oder alle Kunststoffkomponenten der Bikomponentenfilamente bzw. der Multikomponentenfilamente des erfindungsgemäßen schweißbaren Spinnvlieses aus Polyolefinen bzw. im Wesentlichen aus Polyolefinen bestehen. Grundsätzlich ist aber auch der Einsatz anderer thermoplastischer Kunststoffe oder ihrer Blends für die Komponenten möglich.

Es wurde bereits dargelegt, dass der Füllstoff in einer Kunststoffkomponente der Bikomponentenfilamente bzw. Multikomponentenfilamente angeordnet ist, die sich an der Oberfläche der Filamente befindet. Vorzugsweise handelt es sich dabei um die niedriger schmelzende Kunststoffkomponente im Filament und sehr bevorzugt ist die niedriger schmelzende Komponente die Mantelkomponente einer Kern-Mantel-Konfiguration der Bikomponentenfilamente bzw. Multikomponentenfilamente. Empfohlenermaßen sind 5 bis 25 Gew.-%, bevorzugt 7,5 bis 22,5 Gew.-% und sehr bevorzugt 10 bis 20 Gew.-% des Füllstoffes - insbesondere des Calciumcarbonates - in der an der Oberfläche der Filamente angeordneten - vorzugsweise niedriger schmelzenden - Kunststoffkomponente enthalten, vorzugsweise in der niedriger schmelzenden Kunststoffkomponente im Mantel der Bikomponentenfilamente bzw. Multikomponentenfilamente enthalten. Zweckmäßigerweise ist der Füllstoff bzw. ist das Calciumcarbonat dabei homogen bzw. im Wesentlichen homogen in der Kunststoffkomponente verteilt oder an der Außenoberfläche bzw. im Wesentlichen an der Außenoberfläche der Kunststoffkomponente angeordnet.

Es liegt im Rahmen der Erfindung, dass in den Bikomponentenfilamenten bzw. Multikomponentenfilamenten eines erfindungsgemäßen Spinnvlieses das Massenverhältnis der ersten - vorzugsweise niedriger schmelzenden - Kunststoffkomponente - insbesondere der Mantelkomponente - zur zweiten - vorzugsweise höher schmelzenden - Kunststoffkomponente - insbesondere der Kernkomponente - 10:90 bis 35:65, zweckmäßigerweise 15:85 bis 35 : 65, vorzugsweise 20 : 80 bis 50 : 50 und bevorzugt 25 : 75 bis 45 : 55 beträgt. In Spinnvliesen bzw. in Verpackungswandungsbereichen mit einem erfindungsgemäßen Spinnvlies, in bzw. an denen eine Verschweißung bzw. Versiegelung nicht stattfindet, beläuft sich gemäß einer bewährten Ausführungsform das Massenverhältnis der ersten - vorzugsweise niedriger schmelzenden - Kunststoffkomponente - insbesondere der Mantelkomponente - zur zweiten - vorzugsweise höher schmelzenden - Komponente - insbesondere zur Kernkomponente - auf 20 : 80 bis 30 : 70, bevorzugt auf 20:80 bis 25:75. Dagegen beträgt in Spinnvliesen bzw. in Verpackungswandungsbereichen, in bzw. an denen eine Verschweißung bzw. Versiegelung stattfindet das Massenverhältnis der ersten - vorzugsweise niedriger schmelzenden - Kunststoffkomponente - insbesondere der Mantelkomponente - zur zweiten, vorzugsweise höher schmelzenden Komponente - insbesondere zur Kernkomponente - 35 : 65 bis 50 :50, bevorzugt 40 : 60 bis 45 : 55. Es liegt im Rahmen der Erfindung, dass bei Multikomponentenfilamenten bzw. Bikomponentenfilamenten von für eine Verschweißung vorgesehenen Spinnvliesen bzw. Spinnvliesbereichen der Anteil der Mantelkomponente im Verhältnis zur Kernkomponente höher ist als bei Multikomponentenfilamenten bzw. Bikomponentenfilamenten von Spinnvliesen bzw. Spinnvliesbereichen, die nicht für eine Verschweißung vorgesehen sind.

Eine besonders bevorzugte Ausführungsform der Erfindung ist dadurch gekennzeichnet, dass das schweißbare Spinnvlies ein kalandriertes Spinnvlies ist. Empfohlenermaßen ist eine Oberfläche dieses Spinnvlieses glatt kalandriert und eine Oberfläche profiliert kalandriert. Es können aber auch beide Oberflächen des Spinnvlieses glatt kalandriert sein. - Es liegt im Rahmen der Erfindung, dass das Verhältnis der Festigkeit bzw. Zugfestigkeit des schweißbaren Spinnvlieses in Maschinenrichtung (MD) zur Festigkeit bzw. Zugfestigkeit des Spinnvlieses quer zur Maschinenrichtung (CD) entweder gleich 1 oder größer als 1 ist, vorzugsweise größer als 1,1 und besonders bevorzugt größer als 1,2 ist. Maschinenrichtung meint dabei insbesondere die Förderrichtung des abgelegten Spinnvlieses auf einer Ablage bzw. auf einer Ablageeinrichtung.

Es liegt weiterhin im Rahmen der Erfindung, dass ein erfindungsgemäßes schweißbares Spinnvlies nach dem folgenden Verfahren hergestellt wird: Zunächst werden Endlosfilamente mittels einer Spinnerette ersponnen und anschließend werden diese Filamente in einer Kühleinrichtung gekühlt sowie im Anschluss daran mittels einer Verstreckvorrichtung verstreckt und daraufhin auf einer Ablageeinrichtung zum Spinnvlies abgelegt. Insoweit liegt es im Rahmen der Erfindung, dass das erfindungsgemäße schweißbare Spinnvlies bzw. schweißbare Verpackungsspinnvlies als Spunbond-Vlies nach einem Spunbond-Verfahren hergestellt wird. Gemäß besonders bevorzugter Ausführungsform der Erfindung ist die Kühleinrichtung in zumindest zwei übereinander bzw. in Filamentströmungsrichtung hintereinander angeordnete Kabinenabschnitte unterteilt, wobei aus diesen Kabinenabschnitten Kühlluft mit unterschiedlichem konvektiven Wärmeabfuhrvermögen - insbesondere Kühlluft mit unterschiedlicher Temperatur - in den Filamentströmungsraum eingeführt wird. Empfohlenermaßen weist die Kühleinrichtung lediglich zwei solcher übereinander bzw. in Filamentströmungsrichtung hintereinander angeordneter Kabinenabschnitte auf. Vorzugsweise ist die Kühleinrichtung über einen Zwischenkanal - insbesondere über einen in Filamentströmungsrichtung konvergierenden Zwischenkanal - mit einem Unterziehkanal der Verstreckvorrichtung verbunden. Die Endlosfilamente werden also durch die Kühleinrichtung, dann durch den Zwischenkanal und anschließend durch den Unterziehkanal geführt. Schließlich werden die Filamente zur Spinnvliesbahn bzw. zum Spinnvlies auf einer Ablageeinrichtung abgelegt, die vorzugsweise als Ablagesiebband bzw. als endlos umlaufendes Ablagesiebband ausgebildet ist.

Eine ganz besonders empfohlene Ausführungsform des Verfahrens bzw. der Vorrichtung zur Herstellung eines erfindungsgemäßen schweißbaren Spinnvlieses ist dadurch gekennzeichnet, dass das Aggregat aus Kühleinrichtung, Zwischenkanal und daran angeschlossenem Unterziehkanal als geschlossenes Aggregat ausgebildet ist und dass außer der Zufuhr der Kühlluft in der Kühleinrichtung keine weitere Luftzufuhr in dieses geschlossene Aggregat erfolgt. Weiterhin ist im Rahmen der erfindungsgemäßen Herstellung des schweißbaren Spinnvlieses bevorzugt, dass zwischen dem Unterziehkanal und der Ablageeinrichtung zumindest ein Diffusor angeordnet ist, durch den die Filamente in Filamentströmungsrichtung zur Ablageeinrichtung hin geführt werden. Zweckmäßigerweise sind zumindest zwei Diffusoren, bevorzugt zwei Diffusoren in Filamentströmungsrichtung hintereinander zwischen dem Unterziehkanal und der Ablageeinrichtung angeordnet. Fernerhin zeichnet sich eine empfohlene Ausführungsform der Erfindung dadurch aus, dass die Filamente im Bereich der Spinnerette bzw. zwischen der Spinnerette und der Kühleinrichtung durch eine Monomerabsaugungsvorrichtung geführt werden. In dieser Monomerabsaugungsvorrichtung werden die neben den Filamenten austretenden Gase in Form von Monomeren, Oligomeren, Zersetzungsprodukten und dergleichen aus dem Filamentbildungsraum unterhalb der Spinnerette bzw. aus der Vorrichtung entfernt.

Es liegt im Rahmen der Erfindung, dass das aus den Endlosfilamenten abgelegte Spinnvlies mit zumindest einem Kalander vorverfestigt bzw. verfestigt wird. Die Kalandrierung kann dabei inline oder offline erfolgen. Empfohlenermaßen weist ein Kalander für eine solche Kalandrierung eine Prägefläche von 10 bis 90 % und bevorzugt von 15 bis 35 % sowie sehr bevorzugt von 18 bis 30 % auf. Gemäß einer bevorzugten Ausführungsform weist dabei lediglich eine von zwei Kalanderwalzen eine Gravur und bevorzugt die oben spezifizierte Prägefläche auf und die gegenüberliegende bzw. zugeordnete Kalanderwalze ist glatt bzw. im Wesentlichen glatt und ohne Gravur ausgebildet. Vorzugsweise beträgt die Prägetiefe der Kalandergravur 0,1 bis 0,8 mm, bevorzugt 0,1 bis 0,6 mm und sehr bevorzugt 0,2 bis 0,4 mm. Es empfiehlt sich, dass die Anzahl der Gravurpunkte einer Kalanderwalze bzw. der Kalanderwalze mit Gravur größer als 30/cm² und bevorzugt größer als 40 /cm² ist. Besonders bevorzugt beträgt die Anzahl der Gravurpunkte einer Kalanderwalze bzw. der Kalanderwalze mit Gravur mehr als 45/cm². Gemäß einer bewährten Ausführungsform haben die Gravurpunkte einer Kalanderwalze bzw. der Kalanderwalze mit Gravur in der Draufsicht Rautenform. Nach einer weiteren Ausführungsform wird das erfindungsgemäße Spinnvlies mit einem Kalander aus zwei Kalanderwalzen mit glatter Oberfläche kalandriert.

Gemäß einer weiteren Ausführungsform der Erfindung kann die Kalandrierung eines erfindungsgemäßen Spinnvlieses auch mit einem Bandkalander stattfinden. - Eine Ausführungsvariante ist dadurch gekennzeichnet, dass die Kalandrierung zumindest zweistufig bzw. zweistufig durchgeführt wird. Dabei wird das abgelegte Spinnvlies zunächst mit einem Kalander bzw. mit einem Standard-Kalander kalandriert, der eine Gravur, vorzugsweise die oben erläuterte Gravur aufweist. In einem zweiten Schritt wird das Spinnvlies dann mit einem Kalander aus zwei Kalanderwalzen mit glatter Oberfläche kalandriert oder mit einem Bandkalander kalandriert. Bei dem Kalander aus zwei Kalanderwalzen mit glatter Oberfläche kann eine Oberfläche kunststoffbeschichtet sein und eine Oberfläche aus Stahl bzw. im Wesentlichen aus Stahl bestehen.

Die vorstehend erläuterte Kalandrierung des Spinnvlieses hat sich im Hinblick auf die Lösung des erfindungsgemäßen technischen Problems besonders bewährt. Auf die beschriebene Weise kalandrierte bzw. vorverfestigte/verfestigte Spinnvliese lassen sich besonders vorteilhaft verschweißen bzw. zu Verpackungen verschweißen. - Die erfindungsgemäß erzeugten Spinnvliese können im Zuge der Herstellung von Verpackungen problemlos und einfach mit weiteren Lagen, insbesondere mit Kunststofffolien und/oder Meltblown-Vliesen oder weiteren Spunbond-Vliesen kombiniert oder beschichtet werden.

Die Herstellung eines erfindungsgemäßen schweißbaren Spinnvlieses bzw. schweißbaren Verpackungsspinnvlieses nach einem vorstehend erläuterten Spunbond-Verfahren hat sich im Rahmen der Erfindung besonders bewährt. Auf diese Weise können Spinnvliese mit optimierter Ablagequalität erhalten werden und dabei können sehr homogene Spinnvliese erzeugt werden. Vor allem kann bei diesem bevorzugten Verfahren die Spinnvliesablage insoweit optimiert werden, dass Dünnstellen und Dickstellen im Spinnvlies im Vergleich zu anderen bekannten Verfahren erheblich reduziert sind. Bei Analyse einer Mehrzahl von definierten Spinnvlies-Flächenabschnitten - beispielsweise bei Untersuchung einer Mehrzahl von Spinnvlies-Quadraten von 2 x 2 cm² - kann bei den mit dem erfindungsgemäßen Spunbond-Verfahren hergestellten Spinnvliesen die Spannweite zwischen der leichtesten Dünnstelle bzw. dem leichtesten analysierten Quadrat und der schwersten Dickstelle bzw. dem schwersten analysierten Quadrat im Vergleich zu anderen bekannten Herstellungsverfahren deutlich reduziert werden. So kann dabei die Spannweite beispielsweise von über 30 g/m² bei anderen bekannten Verfahren auf etwa 15 g/m² bei dem erfindungsgemäß eingesetzten Verfahren abgesenkt werden.

Der Erfindung liegt insoweit die Erkenntnis zugrunde, dass die wie vorstehend beschrieben hergestellten Spunbond-Vliese sich hervorragend zu Verpackungen - beispielsweise zu Verpackungssäcken - verarbeiten lassen und insbesondere einfach und problemlos verschweißen lassen. In diesem Zusammenhang liegt der Erfindung weiterhin die Erkenntnis zugrunde, dass die Schweißtemperatur zur Verschweißung dieser erfindungsgemäßen Spinnvliese bzw. Verpackungsspinnvliese im Vergleich zu den nach anderen bekannten Verfahren hergestellten Spinnvliesen deutlich abgesenkt werden kann. Diese vorteilhafte Absenkung der Schweißtemperatur ergibt sich vor allem auch in Kombination mit dem erfindungsgemäßen Füllstoff, insbesondere in Form von Calciumcarbonat. Die nach dem bevorzugt eingesetzten Verfahren erzeugten schweißbaren Spinnvliese weisen in vorteilhafter Weise weniger Dünnstellen auf als andere Spinnvliese und demzufolge können auch kaum Dünnstellen beim Schweißen geschädigt werden. Im Ergebnis zeichnen sich deshalb die erfindungsgemäß hergestellten Spinnvliese durch eine optimale Verarbeitbarkeit, insbesondere Verschweißbarkeit aus und sie haben insoweit optimale Grundvoraussetzungen zur Herstellung von Verpackungen.

Besonders vorteilhafte Eigenschaften für die Herstellung von Verpackungen haben Spunbond-Vliese, bei denen das Verhältnis der Festigkeit bzw. Zugfestigkeit des Spinnvlieses in Maschinenrichtung (MD) zur Festigkeit bzw. Zugfestigkeit des Spinnvlieses quer zur Maschinenrichtung (CD) gleich 1 oder größer als 1 ist, vorzugsweise größer als 1,1 ist, bevorzugt größer als 1,2 ist und sehr bevorzugt größer 1,25 ist. - Die erläuterten bevorzugten Merkmale des erfindungsgemäßen Spinnvlieses bzw. des Verfahrens zur Herstellung des Spinnvlieses sowie die dadurch erreichten Vorteile kombinieren sich in optimaler Weise mit dem erfindungsgemäßen Füllstoff bzw. mit dem erfindungsgemäßen Füllstoffgehalt und den dadurch erreichten Vorteilen.

Ein erfindungsgemäßes Spinnvlies kann weiterhin für eine Verpackung, insbesondere für einen Verpackungssack - beispielsweise einen Zementsack - vorzugsweise zur Aufnahme von schüttfähigen und/oder rieselfähigen Produkten wie Zement und dergleichen, eingesetzt werden. Dabei weist die Verpackung zumindest ein Spinnvlies bzw. Verpackungsspinnvlies auf, wobei das Spinnvlies bzw. Verpackungspinnvlies Endlosfilamente aus thermoplastischem Kunststoff aufweist,
wobei entweder die Endlosfilamente Monokomponentenfilamente sind und mindestens 3 Gew.-%, vorzugsweise mindestens 4 Gew.-% zumindest eines Füllstoffes zur Verbesserung der Schweißbarkeit des Spinnvlieses - insbesondere zur Herabsetzung der Schweißtemperatur beim thermischen Verschweißen des Spinnvlieses - aufweisen
oder wobei die Endlosfilamente als Multikomponentenfilamente, insbesondere als Bikomponentenfilamente, ausgebildet sind und wobei eine an der Oberfläche der Multikomponentenfilamente bzw. Bikomponentenfilamente angeordnete Kunststoffkomponente mindestens 3 Gew.-%, vorzugsweise mindestens 4 Gew.-% zumindest eines Füllstoffes zur Verbesserung der Schweißbarkeit des Spinnvlies - insbesondere zur Herabsetzung der Schweißtemperatur beim thermischen Verschweißen des Spinnvlieses - aufweist
wobei das Spinnvlies die Verpackungswandung bildet und/oder Bestandteil der Verpackungswandung ist und wobei Abschnitte des Spinnvlieses bzw. der Spinnvliese im Seitenwandungsbereich und/oder im Bodenbereich und/oder im Deckelbereich der Verpackungswandung miteinander verschweißt sind. Es liegt im Rahmen der Erfindung, dass die Verpackung zumindest eine flächige Bodenkomponente und/oder zumindest eine flächige Deckelkomponente aufweist, die mit der übrigen Verpackungswandung bzw. mit der Seitenwandung der Verpackung verschweißt ist.

Es liegt im Rahmen der Erfindung, dass die flächige Deckelkomponente und/oder die flächige Bodenkomponente der Verpackung aus zumindest einem erfindungsgemäßen Spinnvlies bzw. jeweils aus einem erfindungsgemäßen Spinnvlies und bevorzugt aus dem gleichen Spinnvliesmaterial wie die übrige Verpackungswandung bzw. wie die Seitenwandung besteht/bestehen.

Wenn Monokomponentenfilamente für ein erfindungsgemäßes schweißbares Spinnvlies eingesetzt werden, weisen die Monokomponentenfilamente empfohlenermaßen mindestens 5 Gew.-% Füllstoff bzw. Calciumcarbonat, vorzugsweise mindestens 7 Gew.-%, zweckmäßigerweise 7 bis 25 Gew.-%, bevorzugt 8 bis 22 Gew.-% und sehr bevorzugt 10 bis 20 Gew.-% an Füllstoff bzw. an Calciumcarbonat als Füllstoff auf. Es liegt dabei im Rahmen der Erfindung, dass der Füllstoff homogen bzw. im Wesentlichen homogen in den Endlosfilamenten verteilt ist oder nach empfohlener Ausführungsform zumindest an der Oberfläche der Endlosfilamente oder im Wesentlichen an der Oberfläche der Endlosfilamente angeordnet ist.

Wenn für die Seitenwandung und für die flächige Deckelkomponente und/oder die flächige Bodenkomponente der Verpackungswandung Spinnvliese aus Multikomponentenfilamenten bzw. Bikomponentenfilamenten mit einer ersten bzw. niedriger schmelzenden Kunststoffkomponente an der Außenoberfläche eingesetzt werden, ist eine besonders bevorzugte Ausführungsform der Erfindung dadurch gekennzeichnet, dass die Spinnvliese für die flächige Deckelkomponente und/oder für die flächige Bodenkomponente einen höheren Anteil an der ersten bzw. niedriger schmelzenden Kunststoffkomponente aufweisen als das Spinnvlies bzw. die Spinnvliese für die Seitenwandung der Verpackungswandung. Zweckmäßigerweise ist der Anteil der an der Außenoberfläche der Multikomponenten- bzw. Bikomponentenfilamente angeordneten ersten bzw. niedriger schmelzenden Kunststoffkomponente in den Spinnvliesen für die flächige Deckelkomponente und/oder für die flächige Bodenkomponente 1,2 mal bis 3,5 mal, bevorzugt 1,5 mal bis 2,5 mal so groß wie der Anteil der ersten bzw. niedriger schmelzenden Kunststoffkomponente in den Multikomponenten- bzw. Bikomponentenfilamenten des Spinnvlieses bzw. der Spinnvliese für die Seitenwandung der Verpackung. Die Schmelzpunkte der beiden Kunststoffkomponenten können im Übrigen auch gleich bzw. im Wesentlichen gleich sein.

Eine besonders bevorzugte Ausführungsform der Erfindung ist dadurch gekennzeichnet, dass ein erfindungsgemäßes Spinnvlies bzw. erfindungsgemäße Spinnvliese Bestandteile eines Verpackungswandungs-Laminates ist/sind und dass das Laminat bevorzugt neben dem Spinnvlies zumindest eine Folie, vorzugsweise eine Kunststofffolie aufweist. Dabei kann sowohl die Seitenwandung als auch die flächige Deckelkomponente und/oder die flächige Bodenkomponente der Verpackungswandung als ein solches Verpackungswandungs-Laminat ausgestaltet sein. Eine sehr empfohlene Ausführungsform der Erfindung ist dadurch gekennzeichnet, dass die Folie bzw. die Kunststofffolie des Laminates auf der Innenseite der Verpackungswandung angeordnet ist.

Es liegt im Rahmen der Erfindung, dass die Verpackung - insbesondere ein Verpackungssack - eine flächige Deckelkomponente aufweist, die Bestandteil der Verpackungswandung ist und zumindest ein - zweckmäßigerweise ein oben näher spezifiziertes - schweißbares Spinnvlies aufweist und dass das Spinnvlies der Deckelkomponente mit der Seitenwandung bzw. mit dem Spinnvliesmaterial der Seitenwandung der Verpackung fest verbunden ist, insbesondere verschweißt ist. Es liegt weiterhin im Rahmen der Erfindung, dass das Spinnvlies der Deckelkomponente Multikomponentenfilamente bzw. Bikomponentenfilamente aufweist oder aus Multikomponentenfilamenten bzw. Bikomponentenfilamenten besteht bzw. im Wesentlichen besteht und dass das Massenverhältnis der an der Außenoberfläche der Filamente angeordneten ersten bzw. niedriger schmelzenden Kunststoffkomponente zu der zumindest einen zweiten bzw. höher schmelzenden Kunststoffkomponente 35 : 65 bis 50 : 50 und vorzugsweise 40 : 60 bis 45 : 55 beträgt. Wie weiter oben bereits dargelegt, können die Schmelzpunkte der beiden Kunststoffkomponenten auch gleich bzw. im Wesentlichen gleich sein.

Empfohlenermaßen weist die Verpackung - insbesondere der Verpackungssack - zumindest eine flächige Bodenkomponente auf, die Bestandteil der Verpackungswandung ist und die zumindest ein - insbesondere ein oben näher spezifiziertes - Spinnvlies bzw. Verpackungsspinnvlies aufweist. Dieses Spinnvlies bzw. Verpackungsspinnvlies bildet die Bodenkomponente und/oder ist Bestandteil der Bodenkomponente. Das zumindest eine Spinnvlies der Bodenkomponente wird vorzugsweise mit der Seitenwandung bzw. mit dem Spinnvliesmaterial der Seitenwandung der Verpackung fest verbunden, vorzugsweise verschweißt. Es empfiehlt sich, dass das Spinnvlies der Bodenkomponente Multikomponentenfilamente bzw. Bikomponentenfilamente aufweist oder aus Multikomponentenfilamenten bzw. Bikomponentenfilamenten besteht bzw. im Wesentlichen besteht und dass das Massenverhältnis der an der Außenoberfläche der Filamente angeordneten ersten bzw. niedriger schmelzenden Kunststoffkomponente zu der zumindest einen zweiten bzw. höher schmelzenden Kunststoffkomponente 35 : 65 bis 50 : 50 und vorzugsweise 40 : 60 bis 45 : 55 beträgt.

Der Erfindung liegt die Erkenntnis zugrunde, dass ein erfindungsgemäßes schweißbares Spinnvlies bzw. schweißbares Verpackungsspinnvlies auf einfache, wenig aufwändige und problemlose Weise herstellbar ist sowie zu Verpackungen verarbeitbar ist, insbesondere verschweißbar ist. Von besonderer Bedeutung ist im Rahmen der Erfindung, dass die erforderlichen Schweißtemperaturen beim Verschweißen der Spinnvliese im Vergleich zu den aus der Praxis bekannten Verarbeitungsmaßnahmen signifikant herabgesetzt werden können. Vor allem kann mit einer homogenen Schweißtemperatur gearbeitet werden. Der Erfindung liegt weiterhin die Erkenntnis zugrunde, dass in dem erfindungsgemäßen Spinnvlies für das Verschweißen problematische Dünnstellen und Dickstellen weitgehend vermieden werden können. - Vor allem liegt der Erfindung die Erkenntnis zugrunde, dass die vorstehend dargelegten Vorteile insbesondere durch die Kombination des erfindungsgemäßen Füllstoffes - insbesondere des Calciumcarbonats - einerseits mit der Realisierung des erfindungsgemäßen Spunbond-Verfahrens andererseits zustandekommen.

Die Erfindung beruht unter anderem auf der Erkenntnis, dass der erfindungsgemäße Füllstoff, insbesondere in Form von Calciumcarbonat eine bessere Verschweißbarkeit des Spinnvlieses bedingt. Man geht davon aus, dass der Füllstoff bzw. das Calciumcarbonat zum einen weniger Wärme aufnimmt als die zugeordnete Kunststoffkomponente und zum anderen gleichzeitig eine höhere Wärmeleitfähigkeit als der Kunststoff aufweist. Das führt dazu, dass der Füllstoff bzw. das Calciumcarbonat die eingetragene Wärme dosiert an den zu schmelzenden bzw. zu erweichenden Kunststoff weiterleiten kann bzw. abgeben kann, so dass die zugeordnete Kunststoffkomponente gezielt aufgeschmolzen werden kann. Der Erfindung liegt außerdem die Erkenntnis zugrunde, dass ein Füllstoff in Form von Calciumcarbonat die UV-Stabilität der Filamente bzw. der Spinnvliese verbessert. Von daher ist ein zusätzlicher UV-Stabilisator für den Kunststoff des Spinnvlieses nicht erforderlich und somit kann hier Rohstoff eingespart werden. - Die optimale Verarbeitbarkeit bzw. Verschweißbarkeit eines erfindungsgemäßen schweißbaren Spinnvlieses resultiert weiterhin auch aus der vorteilhaften Ablagequalität der Filamente bzw. des Spinnvlieses bei Realisierung des erfindungsgemäßen Spunbond-Verfahrens. Es wird dabei eine wesentlich bessere Homogenität des Spinnvlieses im Vergleich zu anderen bekannten Verfahren erreicht und im Ergebnis kann die Verarbeitungstemperatur bzw. Schweißtemperatur für die erfindungsgemäßen Spinnvliese im Vergleich zu bekannten Vliesstoffen beachtlich reduziert werden.

Die erfindungsgemäßen Spinnvliese sowie die daraus hergestellten Verpackungen weisen eine hervorragende Festigkeit auf. Das gilt sowohl für die Verpackungswandung an sich als auch für Verbindungsnähte - insbesondere Schweißnähte - zwischen Verpackungswandungsbereichen. Die Verpackungswandung und die Verbindungsnähte zwischen Verpackungswandungsbereichen zeichnen sich durch eine hohe mechanische Widerstandsfähigkeit aus. Bei Fallversuchen mit gefüllten Verpackungen - insbesondere von mit Zement gefüllten Verpackungssäcken - kommt es selten oder gar nicht zu einer Beschädigung der Verpackungswandung oder der Schweißnähte zwischen Verpackungswandungsbereichen. Ein Aufreißen der Verpackungswandung wird im Gegensatz zu den aus der Praxis bekannten Verpackungssäcken kaum beobachtet. Ein erfindungsgemäßes schweißbares Spinnvlies bzw. eine daraus hergestellte Verpackung weisen aber noch weitere Vorteile auf. Zum einen kann die Verpackungswandung ohne größere Probleme gereinigt werden, insbesondere von außen gereinigt werden. Zum anderen zeichnet sich die Verpackung auch durch ein ansprechendes äußeres optisches Erscheinungsbild aus. Fernerhin können bei einem erfindungsgemäß hergestellten schweißbaren Spinnvlies bzw. bei der daraus erzeugten Verpackung ausgezeichnete Barrierewirkungen eingestellt werden, so dass insbesondere eine zusätzliche äußere Beschichtung der Verpackung nicht erforderlich ist.

Nachfolgend wird die Erfindung anhand einer lediglich ein Ausführungsbeispiel darstellenden Zeichnung näher erläutert. Es zeigen in schematischer Darstellung:
- Fig. 1: Eine perspektivische Ansicht einer Verpackung in Form eines Verpackungssackes,
- Fig. 2: einen Vertikalschnitt durch eine Vorrichtung zur Durchführung eines Verfahrens zur Herstellung eines erfindungsgemäßen schweißbaren Spinnvlieses bzw. Verpackungsspinnvlieses und
- Fig. 3: einen Querschnitt durch ein Bikomponentenfilament eines Spinnvlieses bzw. Verpackungsspinnvlieses
a) als Bestandteil der Verpackungswandung im Seitenwandungsbereich des Verpackungssackes
b) als Bestandteil der Verpackungswandung der Bodenkomponente und/oder der Deckelkomponente des Verpackungssackes.

In der Fig. 1 ist eine Verpackung in Form eines Verpackungssackes 1 für Schüttgüter - insbesondere für Zement - dargestellt. Die Verpackungswandung dieses Verpackungssackes 1 weist erfindungsgemäße schweißbare Spinnvliese 2 auf. Diese Spinnvliese 2 bzw. Verpackungsspinnvliese bestehen aus Endlosfilamenten 3, aus thermoplastischem Kunststoff. Die Endlosfilamente 3 enthalten mindestens 3 Gew.-% eines Füllstoffes 4 in Form von Calciumcarbonat zur Verbesserung der Schweißbarkeit der Filamente bzw. des Spinnvlieses 2 und insbesondere zur Herabsetzung der Schweißtemperatur beim thermischen Verschweißen der Filamente bzw. des Spinnvlieses 2.

Der in Fig. 1 dargestellte Verpackungssack 1 weist eine Seitenwandung 5 aus einem erfindungsgemäßen Spinnvlies auf, das mit seinen Seitenenden 6 gleichsam zu einem Schlauch verschweißt wurde. Im Bodenbereich des Verpackungssackes 1 ist eine flächige Bodenkomponente 7 in Form eines erfindungsgemäßen Spinnvlieses 2 angeordnet und mit der Seitenwandung 5 des Verpackungssackes 1 verschweißt. Ebenso ist im Deckelbereich des Verpackungssackes 1 eine flächige Deckelkomponente 8 in Form eines erfindungsgemäßen Spinnvlieses 2 angeordnet und mit der Seitenwandung 5 verschweißt. Auf der Innenseite der Verpackungswandung des Verpackungssackes 1 kann noch eine Kunststofffolie angeordnet werden, die jedoch im Ausführungsbeispiel gemäß Fig. 1 nicht dargestellt wurde. Die für die Seitenwandung 5, die Bodenkomponente 7 und die Deckelkomponente 8 des Verpackungssackes 1 eingesetzten Spinnvliese bestehen bevorzugt und im Ausführungsbeispiel aus Bikomponentenfilamenten mit Kern-Mantel-Konfiguration (siehe auch Fig. 3). Von den beiden Kunststoffkomponenten dieser Bikomponentenfilamente ist die niedriger schmelzende Kunststoffkomponente die Mantelkomponente 9 und die höher schmelzende Kunststoffkomponente die Kernkomponente 10. Der Füllstoff 4 in Form von Calciumcarbonat ist bevorzugt und im Ausführungsbeispiel lediglich in der Mantelkomponente 9 der Bikomponentenfilamente enthalten.

In der Fig. 2 ist eine besonders bevorzugte Vorrichtung zur Herstellung der erfindungsgemäßen Spinnvliese 2 (Spunbond-Vliese) dargestellt. Die Endlosfilamente 3 werden hier zunächst mittels einer Spinnerette 11 ersponnen und dann durch eine Monomerabsaugungsvorrichtung 12 geführt. Im Anschluss daran werden die Endlosfilamente 3 in der Kühleinrichtung 13 gekühlt. Die Kühleinrichtung 13 weist bevorzugt und im Ausführungsbeispiel zwei übereinander bzw. in Filamentströmungsrichtung hintereinander angeordnete Kabinenabschnitte 14, 15 auf, aus denen Kühlluft unterschiedlicher Temperatur in den Filamentströmungsraum eingeführt wird. Im Anschluss an die Kühleinrichtung 13 gelangen die Endlosfilamente 3 in den in Filamentströmungsrichtung konvergierenden Zwischenkanal 16. An diesen Zwischenkanal 16 schließt ein Unterziehkanal 17 der Verstreckvorrichtung 18 an. Diese Ausgestaltung dient zum Verstrecken der Endlosfilamente 3. Die aus dem Unterziehkanal 17 austretenden Endlosfilamente 3, werden dann bevorzugt und im Ausführungsbeispiel durch zwei übereinander bzw. in Filamentströmungsrichtung hintereinander angeordnete Diffusoren 19, 20 geführt. Empfohlenermaßen und im Ausführungsbeispiel ist zwischen den Diffusoren 19, 20 ein Umgebungslufteintrittsspalt 25 vorgesehen, durch den Umgebungsluft eindringen kann. Zweckmäßigerweise und im Ausführungsbeispiel werden die Endlosfilamente 3 daraufhin auf der als Ablagesiebband 21 ausgebildeten Ablageeinrichtung zum Spinnvlies 2 abgelegt. Das Spinnvlies 2 wird in Maschinenrichtung M mittels des Ablagesiebbandes 21 abgefördert.

Vorzugsweise und im Ausführungsbeispiel wird das Spinnvlies 2 mittels eines Kalanders 22 kalandriert bzw. vorverfestigt/verfestigt. Nach einer Ausführungsvariante ist eine Kalanderwalze 23 mit einer nicht näher dargestellten Gravur versehen und eine damit wechselwirkende bzw. zugeordnete Kalanderwalze 24 des Kalanders 22 ist bevorzugt und im Ausführungsbeispiel mit einer glatten Oberfläche ausgerüstet. Ein auf die erläuterte Weise hergestelltes Spinnvlies 2 kann einfach und problemlos für eine Verpackungswandung (Seitenwandung 5 und/oder Bodenkomponente 7 und/oder Deckelkomponente 8) des Verpackungssackes 1 eingesetzt werden.

In der Fig. 3 sind Bikomponentenfilamente für ein erfindungsgemäßes schweißbares Spinnvlies 2 dargestellt. Bei der in der Fig. 3a dargestellten Ausführungsform der Bikomponentenfilamente überwiegt der Anteil der Kernkomponente 10 im Vergleich zu der Mantelkomponente 9. Der Füllstoff in Form von Calciumcarbonat ist in den Bikomponentenfilamenten gemäß Fig. 3 ausschließlich in der Mantelkomponente 9 enthalten, die der niedriger schmelzenden Kunststoffkomponente entspricht. Die Bikomponentenfilamente gemäß Fig. 3a eignen sich vor allem für Spinnvliese 2, die die Seitenwandung 5 eines Verpackungssackes 1 bilden.

Dagegen weisen die Bikomponentenfilamente gemäß Fig. 3b einen wesentlich höheren Anteil der Mantelkomponente 9 bzw. der niedriger schmelzenden Kunststoffkomponente auf. Auch hier ist der Füllstoff bevorzugt und im Ausführungsbeispiel ausschließlich in der Mantelkomponente 9 enthalten. Die Bikomponentenfilamente gemäß Fig. 3b eignen sich vor allem für Spinnvliese 2 bzw. für Spinnvliesbereiche, die verschweißt werden müssen. Dafür stellt die Mantelkomponente 9 mit der niedriger schmelzenden Kunststoffkomponente ausreichend Schweißwerkstoff zur Verfügung. Die Verschweißung wird bevorzugt mit der Maßgabe durchgeführt, dass lediglich bzw. im Wesentlichen die Mantelkomponente 9 aufschmilzt bzw. verschweißt wird. Somit eignen sich die Bikomponentenfilamente gemäß Fig. 3b vor allem für die zu verschweißende Bodenkomponente 7 und/oder für die zu verschweißende Deckelkomponente 8 eines Verpackungssackes 1.

Das Massenverhältnis der niedriger schmelzenden Kunststoffkomponente (Mantelkomponente 9) zur höher schmelzenden Kunststoffkomponente (Kernkomponente 10) mag bei der Ausführungsform nach Fig. 3a 20 : 80 betragen. Dagegen beläuft sich in der Ausführungsform gemäß Fig. 3b das Massenverhältnis der niedriger schmelzenden Kunststoffkomponente (Mantelkomponente 9) zur höher schmelzenden Kunststoffkomponente (Kernkomponente 10) auf 40 : 60.

## Patentansprüche

1. Schweißbares Spinnvlies (2), insbesondere schweißbares Verpackungsspinnvlies als Bestandteil von Verpackungen bzw. Verpackungssäcken (1), wobei das Spinnvlies (2) Endlosfilamente (3) aus thermoplastischem Kunststoff aufweist, wobei die Endlosfilamente (3) als Multikomponentenfilamente, insbesondere als Bikomponentenfilamente ausgebildet sind, wobei zumindest eine Komponente dieser Endlosfilamente (3) mindestens 3 Gew.-%, vorzugsweise mindestens 4 Gew.-% zumindest eines Füllstoffes (4) zur Verbesserung der Schweißbarkeit des Spinnvlieses (2) - insbesondere zur Herabsetzung der Schweißtemperatur beim thermischen Verschweißen des Spinnvlieses (2) - aufweist, **dadurch gekennzeichnet, dass** eine an der Oberfläche der Multikomponentenfilamente bzw. Bikomponentenfilamente angeordnete erste Kunststoffkomponente
entweder einen geringeren Schmelzpunkt aufweist als eine zweite Kunststoffkomponente der Filamente und dass der Füllstoff (4) zumindest in der ersten niedriger schmelzenden Kunststoffkomponente enthalten ist
oder einen gleichen Schmelzpunkt aufweist wie eine zweite Kunststoffkomponente der Filamente und dass der Füllstoff (4) lediglich in der ersten gleichschmelzenden Kunststoffkomponente enthalten ist.

2. Schweißbares Spinnvlies nach Anspruch 1, **dadurch gekennzeichnet, dass** die Endlosfilamente oder zumindest eine Komponente der Endlosfilamente (3) 4 bis 25 Gew.-% des Füllstoffes (4), bevorzugt 5 bis 20 Gew.-% und sehr bevorzugt 6 bis 15 Gew.-% des Füllstoffes (4) aufweisen.

3. Schweißbares Spinnvlies nach einem der Ansprüche 1 oder 2, **dadurch gekennzeichnet, dass** der Füllstoff (4) ein Metallsalz, vorzugsweise ein Erdalkalimetallsalz, bevorzugt ein Calciumsalz und sehr bevorzugt Calciumcarbonat ist.

4. Schweißbares Spinnvlies nach einem der Ansprüche 1 bis 3, **dadurch gekennzeichnet, dass** die Multikomponentenfilamente bzw. die Bikomponentenfilamente eine Kern-Mantel-Konfiguration aufweisen und wobei die Mantelkomponente (9) vorzugsweise die gleich oder niedriger schmelzende Kunststoffkomponente des Filamentes bildet.

5. Schweißbares Spinnvlies nach Anspruch 4, **dadurch gekennzeichnet, dass** der Füllstoff (4) zumindest in der Mantelkomponente (9) der Bikomponentenfilamente bzw. Multikomponentenfilamente angeordnet ist.

6. Schweißbares Spinnvlies nach einem der Ansprüche 1 bis 5, **dadurch gekennzeichnet, dass** das Massenverhältnis der ersten bzw. gleich oder niedriger schmelzenden Kunststoffkomponente zur zweiten bzw. höher schmelzenden Kunststoffkomponente 10 : 90 bis 35 : 65, vorzugsweise 15 : 85 bis 35 : 65, bevorzugt 25 : 75 bis 50 : 50 und sehr bevorzugt 30 : 70 bis 45 : 55 beträgt.

7. Schweißbares Spinnvlies nach einem der Ansprüche 1 bis 6, **dadurch gekennzeichnet, dass** das Spinnvlies (2) ein kalandriertes Spinnvlies (2) ist und wobei zumindest eine Oberfläche des Spinnvlieses (2) glatt kalandriert ist.

8. Verfahren zur Herstellung eines schweißbaren Spinnvlieses (2) bzw. Verpackungsspinnvlieses nach einem der Ansprüche 1 bis 7, **dadurch gekennzeichnet, dass** Endlosfilamente (3) mittels einer Spinnerette (11) ersponnen werden, in einer Kühleinrichtung (13) gekühlt werden, im Anschluss daran mittels einer Verstreckvorrichtung (18) verstreckt werden und daraufhin auf einer Ablageeinrichtung zum Spinnvlies (2) abgelegt werden.

9. Verfahren nach Anspruch 8, **dadurch gekennzeichnet, dass** das Spinnvlies (2) mit einem Kalander (22) kalandriert wird, wobei der Kalander (22) eine Prägefläche von 10 bis 90 % und bevorzugt von 18 bis 30 % aufweist und wobei vorzugsweise die Prägetiefe der Kalandergravur 0,1 bis 0,6 mm, bevorzugt 0,2 bis 0,4 mm beträgt.

10. Verfahren nach einem der Ansprüche 8 oder 9, **dadurch gekennzeichnet, dass** die Anzahl der Gravurpunkte des Kalanders (22) größer als 30/cm², bevorzugt größer als 40/cm² ist.

## Claims

1. A weldable spunbond (2), in particular a weldable packaging spunbond as part of packagings or packaging bags (1), wherein the spunbond (2) comprises continuous filaments (3) of thermoplastic material, wherein the continuous filaments (3) are configured as multicomponent filaments, in particular as bicomponent filaments, wherein at least one component of these continuous filaments (3) comprises at least 3 wt.%, preferably at least 4 wt.% of at least one filler (4) to improve the weldability of the spunbond (2) - in particular to reduce the welding temperature during thermal welding of the spunbond (2) - **characterized in that** a first plastic component arranged on the surface of the multicomponent filaments or bicomponent filaments
either has a lower melting point that the second plastic component of the filaments and that the filler (4) is contained at least in the first lower-melting plastic component
or has the same melting point as a second plastic component of the filaments and that the filler (4) is only contained in the first same-melting plastic component.

2. The weldable spunbond according to claim 1, **characterized in that** the continuous filaments or at least one component of the continuous filaments (3) contains 4 to 25 wt.% of the filler (4), preferably 5 to 20 wt.% and very preferably 6 to 15 wt.% of the filler (4).

3. The weldable spunbond according to one of claims 1 or 2, **characterized in that** the filler (4) is a metal salt, preferably an alkaline earth metal salt, preferably a calcium salt and very preferably calcium carbonate.

4. The weldable spunbond according to one of claims 1 to 3, **characterized in that** the multicomponent filaments or the bicomponent filaments have a core/sheath configuration and wherein the sheath component (9) preferably forms the same- or lower-melting-point plastic component of the filament.

5. The weldable spunbond according to claim 4, **characterized in that** the filler (4) is arranged at least in the sheath component (9) of the bicomponent filaments or multicomponent filaments.

6. The weldable spunbond according to one of claims 1 to 5, **characterized in that** the mass ratio of the first, or same- or lower-melting plastic component to the second, higher-melting plastic component is 10:90 to 35:65, preferably 15:85 to 35:65, preferably 25:75 to 50:50 and very preferably 30:70 to 45:55.

7. The weldable spunbond according to one of claims 1 to 6, **characterized in that** the spunbond (2) is a calendered spunbond (2) and at least one surface of the spunbond (2) is calendered smooth.

8. A method for producing a weldable spunbond (2) or packaging spunbond according to one of claims 1 to 7, **characterized in that** continuous filaments (3) are spun by means of a spinneret 11), are cooled in a cooling device (13), then stretched in a stretching device (8) and are then deposited on a deposition device to produce the spunbond (2).

9. The method according to claim 8, **characterized in that** the spunbond (2) is calendered by means of a calender (22), wherein the calender (22) has an embossing surface of 10 to 90% and preferably 18 to 30% and wherein preferably the embossing depth of the calender engraving is 0.1 to 0.6 mm, preferably 0.2 to 0.4 mm.

10. The method according to one of claims 8 or 9, **characterized in that** the number of engraving points of the calender (22) is greater than 30/cm², preferably greater than 40/cm².

## Revendications

1. Filé-lié soudable (2), notamment filé-lié soudable, destiné à l'emballage, en qualité de composant d'emballages ou de sacs d'emballage (1), le filé-lié (2) comportant des filaments continus (3) en matière thermoplastique, les filaments continus (3) étant conçus sous la forme de filaments multicomposants, notamment de filament bicomposants, au moins un composant desdits filaments continus (3) comportant au moins 3 % en poids, de préférence au moins 4 % en poids d'au moins un agent de charge (4) destiné à améliorer la soudabilité du filé-lié (2) (notamment à faire baisser la température de soudage, lors du soudage thermique du filé-lié (2)), **caractérisé en ce qu'**un composant de la matière plastique placé en surface des filaments multicomposants ou filaments bicomposants
fait preuve soit d'un point de fusion inférieur à celui d'un deuxième composant de la matière plastique des filaments et l'agent de charge (4) est contenu au moins dans le premier composant de la matière plastique, à point de fusion inférieur
ou fait preuve d'un point de fusion identique à celui d'un deuxième composant de la matière plastique des filaments et l'agent de charge (4) est contenu uniquement dans le premier composant de la matière plastique à point de fusion identique.

2. Filé-lié soudable selon la revendication 1, **caractérisé en ce que** les filaments continus ou au moins un composant des filaments continus (3) comporte(nt) de 4 à 25 % en poids de l'agent de charge (4), de préférence de 5 à 20 % en poids et de manière très préférentielle, de 6 à 15 % en poids de l'agent de charge (4).

3. Filé-lié soudable selon l'une quelconque des revendications 1 ou 2, **caractérisé en ce que** l'agent de charge (4) est un sel métallique, de préférence un sel d'un métal alcalino-terreux, de préférence un sel de calcium et de manière très préférentielle, un carbonate de calcium.

4. Filé-lié soudable selon l'une quelconque des revendications 1 à 3, **caractérisé en ce que** les filaments multicomposants ou les filaments bicomposants présentent une configuration âme/enveloppe et **en ce que** le composant de l'enveloppe (9) constitue de préférence le composant à point de fusion identique ou inférieur du filament.

5. Filé-lié soudable selon la revendication 4, **caractérisé en ce que** l'agent de charge (4) est placé au moins dans le composant de l'enveloppe (9) des filaments bicomposants ou des filaments multicomposants.

6. Filé-lié soudable selon l'une quelconque des revendications 1 à 5, **caractérisé en ce que** le rapport massique du premier composant de la matière plastique à point de fusion identique ou inférieur au deuxième composant de la matière plastique à point de fusion plus élevé s'élève à de 10 : 90 à 35 : 65, de préférence à de 15 : 85 à 35 : 65, de manière préférentielle, à de 25 : 75 à 50 : 50 et de manière très préférentielle à de 30 : 70 à 45 : 55.

7. Filé-lié soudable selon l'une quelconque des revendications 1 à 6, **caractérisé en ce que** le filé-lié (2) est un filé-lié (2) calandré et au moins une surface du filé-lié (2) est calandrée lisse.

8. Procédé, destiné à fabriquer un filé-lié (2) soudable ou un filé-lié destiné à l'emballage selon l'une quelconque des revendications 1 à 7, **caractérisé en ce que** des filaments continus (3) sont filés à l'aide d'une busette (11), refroidis dans un dispositif de refroidissement (13), étirés par la suite à l'aide d'un dispositif d'étirage (18) et déposés ensuite sur un dispositif de dépose, pour créer le filé-lié (2).

9. Procédé selon la revendication 8, **caractérisé en ce que** le filé-lié (2) est calandré à l'aide d'une calandre (22), la calandre (22) présentant une surface de texturation de 10 à 90 % et de préférence de 18 à 30 % et de préférence la profondeur de texturation de la gravure de calandre étant de 0,1 à 0,6 mm, de préférence de 0,2 à 0,4 mm.

10. Procédé selon l'une quelconque des revendications 8 ou 9, **caractérisé en ce que** le nombre des points de gravure de la calandre (22) est supérieur à 30/cm², de préférence supérieur à 40/cm².
